# FASCICULE DE BREVET EUROPEEN

(11) **EP 3 502 288 B1**
(45) Date de publication et mention de la délivrance du brevet: **14.10.2020**
(21) Numéro de dépôt: 17209686.9
(22) Date de dépôt: 21.12.2017
(51) Int. Cl.: C22C 14/00, C22C 27/02, G04B 17/06, G04B 17/22, G04B 43/00

(54) **PROCÉDÉ DE FABRICATION D'UN RESSORT SPIRAL POUR MOUVEMENT D'HORLOGERIE**
HERSTELLUNGSVERFAHREN EINER SPIRALFEDER FÜR UHRWERK
METHOD FOR MANUFACTURING A HAIRSPRING FOR CLOCK MOVEMENT

(43) Date de publication de la demande: 26.06.2019
(73) Titulaire: Nivarox-FAR S.A., 2400 Le Locle (CH)
(72) Inventeur: CHARBON, Christian, 2054 Chézard-St-Martin (CH)
(74) Mandataire: ICB SA

(56) Documents cités:
- EP-A1- 1 039 352
- EP-A1- 2 696 381
- EP-A1- 2 993 531
- EP-A2- 1 083 243
- WO-A1-2018/172164
- WO-A2-2005/045532
- GB-A- 503 070
- GB-A- 1 166 701
- JP-A- H04 279 212

## Description

### Domaine de l'invention

L'invention concerne un procédé de fabrication d'un ressort spiral destiné à équiper un balancier d'un mouvement d'horlogerie.

### Arrière-plan de l'invention

La fabrication de ressorts spiraux pour l'horlogerie doit faire face à des contraintes souvent à première vue incompatibles :
- nécessité d'obtention d'une limite élastique élevée,
- facilité d'élaboration, notamment de tréfilage et de laminage,
- excellente tenue en fatigue,
- stabilité des performances dans le temps,
- faibles sections.

La réalisation de ressorts spiraux est en outre centrée sur le souci de la compensation thermique, de façon à garantir des performances chronométriques régulières. Il faut pour cela obtenir un coefficient thermoélastique proche de zéro. On recherche également à réaliser des ressorts spiraux présentant une sensibilité aux champs magnétiques limitée.

De nouveaux spiraux ont été développés à partir d'alliages de niobium et de titane. Toutefois, ces alliages posent des problèmes de collement et de grippage dans les filières d'étirage ou de tréfilage (diamant ou métal dur) et contre les rouleaux de laminage (métal dur ou acier), ce qui les rend quasiment impossibles à transformer en fils fins par les procédés standard utilisés par exemple pour l'acier.

Toute amélioration sur au moins l'un de ces points, et en particulier sur la facilité d'élaboration, notamment de tréfilage et de laminage, représente donc une avancée significative.

Un objet de la présente invention est de proposer un procédé de fabrication d'un ressort spiral destiné à équiper un balancier d'un mouvement d'horlogerie permettant de faciliter les déformations, et plus particulièrement d'obtenir un laminage aisé.

A cet effet, l'invention concerne un procédé de fabrication d'un ressort spiral destiné à équiper un balancier d'un mouvement d'horlogerie qui comprend :
- une étape d'élaboration d'une ébauche dans un alliage de niobium et de titane constitué de :
   - niobium : balance à 100% en poids,
   - titane: entre 40 et 60% en poids,
   - traces d'éléments sélectionnés parmi le groupe constitué de O, H, C, Fe, Ta, N, Ni, Si, Cu, Al, chacun desdits éléments étant présent dans une quantité comprise entre 0 et 1600 ppm en poids, la quantité totale constituée par l'ensemble desdits éléments étant comprise entre 0% et 0.3% en poids,
- une étape de trempe de type β de ladite ébauche à un diamètre donné, de façon à ce que le titane dudit alliage soit essentiellement sous forme de solution solide avec le niobium en phase β (structure cubique centrée), la teneur en titane en phase α (structure hexagonale compacte) étant inférieure ou égale à 5% en volume,
- au moins une étape de déformation dudit alliage alternée avec au moins une étape de traitement thermique de sorte que l'alliage de niobium et de titane obtenu présente une limite élastique supérieure ou égale à 600 MPa et un module d'élasticité inférieur ou égal à 100 GPa, une étape d'estrapadage pour former le ressort-spiral étant effectuée avant une dernière étape de traitement thermique.

Selon l'invention, le procédé comprend avant l'étape de déformation, une étape de dépôt, sur l'ébauche en alliage, d'une couche superficielle d'un matériau ductile choisi parmi le groupe comprenant le cuivre, le nickel, le cupro-nickel, le cupro-manganèse, l'or, l'argent, le nickel-phosphore Ni-P et le nickel-bore Ni-B, pour faciliter la mise en forme sous forme de fil, l'épaisseur de la couche de matériau ductile déposée étant choisie de sorte que le rapport surface de matériau ductile/surface de l'alliage NbTi pour une section de fil donnée est inférieur à 1, de préférence inférieur à 0.5, et plus préférentiellement compris entre 0.01 et 0.4.

Un tel procédé de fabrication permet de faciliter la mise en forme sous forme de fil de l'ébauche en alliage NbTi, et plus spécifiquement de faciliter l'étirage, le tréfilage et le laminage.

Le document WO 2005/045532 au nom de Seiko décrit un ressort d'horlogerie permettant d'assurer une précision élevée et un fonctionnement stable de mécanismes de précision tels que des horloges, qui peut être un ressort d'horlogerie, un ressort moteur, ou un spiral. Ce ressort est formé d'un alliage spécial de titane et a une forme en S lorsqu'il est librement déployé, dans lequel le point d'inflexion auquel la direction de courbure de la forme librement déployée change est formé plus à l'intérieur que le milieu d'une extrémité intérieure à l'extrémité du côté d'enroulement et d'une extrémité extérieure à l'extrémité opposée à l'extrémité intérieure. L'alliage de titane présente une contrainte de traction élevée et un module d'Young moyen faible, permettant d'augmenter l'énergie mécanique accumulée dans le ressort moteur. Cet alliage peut être un alliage de titane avec un élément du groupe vanadium, avec notamment une proportion massique d'élément du groupe vanadium de 20 à 80%, et plus particulièrement de 30 à 60%. La proportion massique des constituants autres que le titane peut dépasser 50%. Aucune composition plus précise de l'alliage n'est pour autant divulguée pour le ressort décrit.

Le document WO2015/189278 au nom de Cartier décrit un ressort-spiral en alliage de titane contenant: une base en titane, de 10 à 40 % atomiques d'au moins un élément parmi Nb, Ta ou V, de 0 à 3% atomiques d'oxygène, de 0 à 6% atomiques de zirconium; et de 0 à 5 % atomiques de hafnium. Ce spiral est moins sensible à la température, et a une densité plus faible qu'un spiral classique.

Le document WO2018/172164 au nom de Université de Lorraine décrit un alliage de titane β métastable comprenant, en pourcentage massique, entre 24 et 45% de niobium, entre 0 et 20% de zirconium, entre 0 et 10% de tantale et/ou entre 0 et 1.5% de silicium et/ou moins de 2% d'oxygène. Cet alliage présente une structure cristallographique qui comprend un mélange de phase austénitique et de phase alpha, et une présence de précipités de phase oméga dont la fraction volumique est inférieure à 10%. Ce document décrit encore un ressort d'horlogerie réalisé à base d'un tel alliage, et un procédé de fabrication d'un tel ressort.

Le document EP2993531 au nom de Précision Engineering AG décrit un procédé de mise en forme d'un ressort mécanique, en particulier un ressort-spiral,comprenant les étapes consistant à préparer un ressort, en particulier un ressort-spiral, comprenant au moins une section courbe prévue pour une remise en forme avec au moins une section déformable, puis à effectuer une étape de chauffe locale d'au moins la section déformable à une première température, qui se situe dans une plage de températures de formation semi-chaude du matériau de la section déformable, puis à imprimer un mouvement de la section déformable pour obtenir une forme de courbe prédéterminée dans la section déformable, ce mouvement étant effectué, ou bien après ou pendant l'étape de chauffe et dans un état semi-chaud, ou bien avant l'étape de chauffe.

Un bulletin de presse H. Moser & Cie et Précision Engineering du 22.11.2016 décrit un ressort-spiral pour organe réglant horloger en alliage niobium-titane, dont la composition n'est pas divulguée.

Le document EP 1 083 243 décrit un fil en alliage de titane bêta et un procédé pour sa fabrication.

Le document EP 2 696 381 décrit un câble supraconducteur à base de niobium-titane.

Le document JP 04279212 décrit un procédé de fabrication de fil fin d'alliages de titane comprenant les étapes de revêtement de fil de titane avec du cuivre et d'étirage et de recuit répétés.

### Description détaillée des modes de réalisation préférés

L'invention concerne un procédé de fabrication d'un ressort spiral destiné à équiper un balancier d'un mouvement d'horlogerie et réalisé dans un alliage de type binaire comportant du niobium et du titane.

Pour réaliser ce ressort spiral, on utilise une ébauche dans un alliage de niobium et de titane constitué de :
- niobium : balance à 100% en poids,
- titane : entre 40 et 60% en poids,
- traces d'éléments sélectionnés parmi le groupe constitué de O, H, C, Fe, Ta, N, Ni, Si, Cu, Al, chacun desdits éléments étant présent dans une quantité comprise entre 0 et 1600 ppm en poids, la quantité totale constituée par l'ensemble desdits éléments étant comprise entre 0% et 0.3% en poids, et dans lequel le titane est essentiellement sous forme de solution solide avec le niobium en phase β, la teneur en titane en phase α étant inférieure ou égale à 5% en volume.

La teneur en titane sous forme α dans l'alliage de l'ébauche est de préférence inférieure ou égale à 2.5% en volume, voire voisine ou égale à 0.

D'une manière avantageuse, l'alliage utilisé dans la présente invention comprend entre 40 et 49% en poids de titane, de préférence entre 44 et 49% en poids de titane, et plus préférentiellement entre 46% et 48% en poids de titane, et de préférence ledit alliage comprend plus de 46.5% en poids de titane et ledit alliage comprend moins de 47.5% en poids de titane.

Si le taux de titane est trop élevé, il apparait une phase martensitique entrainant des problèmes de fragilité de l'alliage lors de sa mise en œuvre. Si le taux de niobium est trop élevé, l'alliage sera trop mou. La mise au point de l'invention a permis de déterminer un compromis, avec un optimum entre ces deux caractéristiques voisin de 47 % en poids de titane.

Aussi, plus particulièrement, la teneur en titane est supérieure ou égale à 46.5% en poids par rapport au total de la composition.

Plus particulièrement, la teneur en titane est inférieure ou égale à 47.5% en poids par rapport au total de la composition.

D'une manière particulièrement avantageuse, l'alliage NbTi utilisé dans la présente invention ne comprend pas d'autres éléments à l'exception d'éventuelles et inévitables traces. Cela permet d'éviter la formation de phases fragiles.

Plus particulièrement, la teneur en oxygène est inférieure ou égale à 0.10% en poids du total, voire encore inférieure ou égale à 0.085% en poids du total.

Plus particulièrement, la teneur en tantale est inférieure ou égale à 0.10% en poids du total.

Plus particulièrement, la teneur en carbone est inférieure ou égale à 0.04% en poids du total, notamment inférieure ou égale à 0.020% en poids du total, voire encore inférieure ou égale à 0.0175% en poids du total.

Plus particulièrement, la teneur en fer est inférieure ou égale à 0.03% en poids du total, notamment inférieure ou égale à 0.025% en poids du total, voire encore inférieure ou égale à 0.020% en poids du total.

Plus particulièrement, la teneur en azote est inférieure ou égale à 0.02% en poids du total, notamment inférieure ou égale à 0.015% en poids du total, voire encore inférieure ou égale à 0.0075% en poids du total.

Plus particulièrement, la teneur en hydrogène est inférieure ou égale à 0.01% en poids du total, notamment inférieure ou égale à 0.0035% en poids du total, voire encore inférieure ou égale à 0.0005% en poids du total.

Plus particulièrement, la teneur en silicium est inférieure ou égale à 0.01% en poids du total.

Plus particulièrement, la teneur en nickel est inférieure ou égale à 0.01% en poids du total, notamment inférieure ou égale à 0.16% en poids du total.

Plus particulièrement, la teneur en matériau ductile, tel que le cuivre, dans l'alliage, est inférieure ou égale à 0.01% en poids du total, notamment inférieure ou égale à 0.005% en poids du total.

Plus particulièrement, la teneur en aluminium est inférieure ou égale à 0.01% en poids du total.

Le ressort spiral réalisé selon l'invention a une limite élastique supérieure ou égale à 600 MPa.

De manière avantageuse, ce ressort spiral a un module d'élasticité inférieur ou égal à 100 GPa, et de préférence compris entre 60 GPa et 80 GPa.

En outre le ressort spiral réalisé selon l'invention présente un coefficient thermoélastique, dit aussi CTE, lui permettant de garantir le maintien des performances chronométriques malgré la variation des températures d'utilisation d'une montre incorporant un tel ressort spiral.

Pour former un oscillateur chronométrique répondant aux conditions COSC, le CTE de l'alliage doit être proche de zéro (± 10 ppm/°C) pour obtenir un coefficient thermique de l'oscillateur égal à ± 0.6 s/j/°C.

La formule qui lie le CTE de l'alliage et les coefficients de dilatation du spiral et du balancier est la suivante : $CT = \frac{dM}{dT} = \left(\frac{1}{2 E}\frac{dE}{dT}-β+\frac{3}{2}α\right) \times 86400 \frac{s}{j ° C}$

Les variables M et T sont respectivement la marche et la température. E est le module de Young du ressort-spiral, et, dans cette formule, E, β et α s'expriment en °C⁻¹.

CT est le coefficient thermique de l'oscillateur, (1/E. dE/dT) est le CTE de l'alliage spiral, β est le coefficient de dilatation du balancier et α celui du spiral.

Un CTE et donc un CT adéquats sont facilement obtenus lors de la mise en œuvre des différentes étapes du procédé de l'invention comme on le verra ci-dessous.

Conformément à la présente invention, le procédé de fabrication d'un ressort spiral en alliage de type binaire NbTi tel que défini ci-dessus, comprend:
- une étape d'élaboration d'une ébauche dans un alliage de niobium et de titane constitué de :
   - niobium : balance à 100% en poids,
   - titane: entre 40 et 60% en poids,
   - traces d'éléments sélectionnés parmi le groupe constitué de O, H, C, Fe, Ta, N, Ni, Si, Cu, Al, chacun desdits éléments étant présent dans une quantité comprise entre 0 et 1600 ppm en poids, la quantité totale constituée par l'ensemble desdits éléments étant comprise entre 0% et 0.3% en poids,
- une étape de trempe de type β de ladite ébauche à un diamètre donné, de façon à ce que le titane dudit alliage soit essentiellement sous forme de solution solide avec le niobium en phase β, la teneur en titane en phase α étant inférieure ou égale à 5% en volume,
- au moins une étape de déformation dudit alliage alternée avec au moins une étape de traitement thermique de sorte que l'alliage de niobium et de titane obtenu présente une limite élastique supérieure ou égale à 600 MPa et un module d'élasticité inférieur ou égal à 100 GPa, une étape d'estrapadage pour former le ressort-spiral étant effectuée avant la dernière étape de traitement thermique, cette dernière étape permettant de fixer la forme du spiral et d'ajuster le coefficient thermoélastique,
- et, avant l'étape de déformation, une étape de dépôt, sur l'ébauche en alliage, d'une couche superficielle d'un matériau ductile choisi parmi le groupe comprenant le cuivre, le nickel, le cupro-nickel, le cupro-manganèse, l'or, l'argent, le nickel-phosphore Ni-P et le nickel-bore Ni-B, pour faciliter la mise en forme sous forme de fil, l'épaisseur de la couche de matériau ductile déposée étant choisie de sorte que le rapport surface de matériau ductile/surface de l'alliage NbTi pour une section de fil donnée est inférieur à 1, de préférence inférieur à 0.5, et plus préférentiellement compris entre 0.01 et 0.4.

Une telle épaisseur de matériau ductile, et notamment de cuivre, permet d'étirer, de tréfiler et de laminer aisément le matériau composite Cu/NbTi.

Le matériau ductile, de préférence du cuivre, est ainsi déposé à un moment donné pour faciliter la mise en forme du fil par étirage et tréfilage, de telle manière à ce qu'il en reste une épaisseur de préférence comprise entre 1 et 500 micromètres sur le fil au diamètre total de 0.2 à 1 millimètre.

L'apport de matériau ductile, notamment du cuivre, peut être galvanique, PVD ou CVD, ou bien mécanique, c'est alors une chemise ou un tube de matériau ductile tel que le cuivre qui est ajusté sur une barre d'alliage niobium-titane à un gros diamètre, puis qui est amincie au cours de la ou des étapes de déformation du barreau composite.

Selon une première variante, le procédé de l'invention peut comprendre, après l'étape de déformation, une étape d'élimination de ladite couche superficielle de matériau ductile. De préférence, le matériau ductile est éliminé une fois toutes les opérations de traitement de déformation effectuées, c'est-à-dire après le dernier laminage, avant l'estrapadage.

De préférence, le fil est débarrassé de sa couche de matériau ductile, tel que le cuivre, notamment par attaque chimique, avec une solution à base de cyanures ou à base d'acides, par exemple d'acide nitrique.

Selon une autre variante du procédé de l'invention, la couche superficielle de matériau ductile est conservée sur le ressort spiral, le coefficient thermoélastique de l'alliage de niobium et de titane étant adapté en conséquence de manière à compenser l'effet du matériau ductile. Comme on le verra ci-dessous, le coefficient thermoélastique de l'alliage de niobium et de titane peut être ajusté facilement en choisissant le taux de déformation et les traitements thermiques appropriés. La couche superficielle de matériau ductile conservée permet d'obtenir une section finale de fil parfaitement régulière. Le matériau ductile peut être ici du cuivre ou de l'or, déposé par voie galvanique, PVD ou CVD.

Le procédé de l'invention peut en outre comprendre une étape de dépôt, sur la couche superficielle de matériau ductile conservée, d'une couche finale d'un matériau choisi parmi le groupe comprenant Al₂O₃, TiO₂, SiO₂ et AIO, par PVD ou CVD. On peut également prévoir une couche finale d'or déposée par flash d'or galvanique si l'or n'a pas déjà été utilisé comme matériau ductile de la couche superficielle. On peut aussi utiliser le cuivre, le nickel, le cupro-nickel, le cupro-manganèse, l'argent, le nickel-phosphore Ni-P et le nickel-bore Ni-B pour la couche finale, pour autant que le matériau de la couche finale soit différent du matériau ductile de la couche superficielle.

Cette couche finale présente une épaisseur de 0.1 µm à 1 µm et permet de colorer le spiral ou d'obtenir une insensibilité au vieillissement climatique (température et humidité).

De préférence, l'étape de trempe β est un traitement de mise en solution, avec une durée comprise entre 5 minutes et 2 heures à une température comprise entre 700°C et 1000°C, sous vide, suivie d'un refroidissement sous gaz.

Plus particulièrement encore, cette trempe bêta est un traitement de mise en solution, entre 5 minutes et 1 heure à 800°C sous vide, suivie d'un refroidissement sous gaz.

De préférence, le traitement thermique est réalisé pendant une durée comprise entre 1 heure et 80 heures, voire plus, de préférence entre 1 heure et 15 heures à une température comprise entre 350°C et 700°C. Plus préférentiellement, le traitement thermique est réalisé pendant une durée comprise entre 5 heures et 10 heures à une température comprise entre 350°C et 600°C. Encore plus préférentiellement, le traitement thermique est réalisé pendant une durée comprise entre 3 heures et 6 heures à une température comprise entre 400°C et 500°C.

Une étape de déformation désigne d'une manière globale un ou plusieurs traitements de déformation, qui peuvent comprendre le tréfilage et/ou le laminage. Le tréfilage peut nécessiter l'utilisation d'une ou plusieurs filières lors de la même étape de déformation ou lors de différentes étapes de déformation si nécessaire. Le tréfilage est réalisé jusqu'à l'obtention d'un fil de section ronde. Le laminage peut être effectué lors de la même étape de déformation que le tréfilage ou dans une autre étape de déformation ultérieure. Avantageusement, le dernier traitement de déformation appliqué à l'alliage est un laminage, de préférence à profil rectangulaire compatible avec la section d'entrée d'une broche d'estrapadage.

D'une manière particulièrement avantageuse, le taux de déformation total, le nombre de traitements thermiques ainsi que les paramètres des traitements thermiques sont choisis pour obtenir un ressort spiral présentant un coefficient thermoélastique le plus proche possible de 0. Par ailleurs, en fonction du taux de déformation total, du nombre de traitement thermique et des paramètres des traitements thermiques, on obtient un alliage NbTi monophasé ou biphasé.

Plus particulièrement, selon une première variante, le nombre d'étapes de traitement thermique et de déformation est limité de sorte que l'alliage de niobium et de titane du ressort spiral obtenu conserve une structure dans laquelle le titane dudit alliage est essentiellement sous forme de solution solide avec le niobium en phase β (structure cubique centrée), la teneur en titane en phase α étant inférieure ou égale à 10% en volume, de préférence inférieure ou égale à 5% en volume, plus préférentiellement inférieure ou égale à 2.5% en volume.

De préférence, le taux de déformation total est compris entre 1 et 5, de préférence entre 2 et 5.

D'une manière particulièrement avantageuse, on utilise une ébauche dont les dimensions sont au plus proche des dimensions finales recherchées de manière à limiter le nombre d'étapes de traitement thermique et de déformation et conserver une structure essentiellement monophasée β de l'alliage NbTi. La structure finale de l'alliage NbTi du ressort spiral peut être différente de la structure initiale de l'ébauche, par exemple la teneur en titane sous forme α peut avoir varié, l'essentiel étant que la structure finale de l'alliage NbTi du ressort spiral soit essentiellement monophasée, le titane dudit alliage étant essentiellement sous forme de solution solide avec le niobium en phase β, la teneur en titane en phase α étant inférieure ou égale à 10% en volume, de préférence inférieure ou égale à 5% en volume, plus préférentiellement inférieure ou égale à 2.5% en volume. Dans l'alliage de l'ébauche après la trempe β, la teneur en titane en phase α est de préférence inférieure ou égale à 5% en volume, plus préférentiellement inférieure ou égale à 2.5% en volume, voire voisine ou égale à 0.

Ainsi, selon cette variante, on obtient un ressort spiral réalisé dans un alliage NbTi présentant une structure essentiellement monophasée sous forme de solution solide β-Nb-Ti, la teneur en titane sous forme α étant inférieure ou égale à 10% en volume.

De préférence, le procédé comprend une seule étape de déformation avec un taux de déformation compris entre 1 et 5, de préférence entre 2 et 5.

Ainsi, un procédé particulièrement préféré de l'invention comprend, après l'étape de trempe β, l'étape de dépôt, sur l'ébauche en alliage, de la couche superficielle de matériau ductile, une étape de déformation incluant un tréfilage au moyen de plusieurs filières puis un laminage, une étape d'estrapadage puis une dernière étape de traitement thermique (appelée fixage).

Le procédé de l'invention peut en outre comprendre au moins une étape de traitement thermique intermédiaire, de sorte que le procédé comprend par exemple après l'étape de trempe β, l'étape de dépôt, sur l'ébauche en alliage, de la couche superficielle de matériau ductile, une première étape de déformation, une étape de traitement thermique intermédiaire, une seconde étape de déformation, l'étape d'estrapadage puis une dernière étape de traitement thermique.

Plus le taux de déformation après la trempe β est élevé, plus le coefficient thermique CT est positif. Plus le matériau est recuit après la trempe β, dans la gamme de température adéquate, par les différents traitements thermiques, plus le coefficient thermique CT devient négatif. Un choix approprié du taux de déformation et des paramètres des traitements thermiques permet de ramener l'alliage NbTi monophasé à un CTE proche de zéro, ce qui est particulièrement favorable.

Selon une seconde variante, on applique une succession de séquences d'une étape de déformation alternée avec une étape de traitement thermique, jusqu'à l'obtention d'un alliage de niobium et de titane de structure biphasée comprenant une solution solide de niobium avec du titane en phase β (structure cubique centrée) et une solution solide de niobium avec du titane en phase α (structure hexagonale compacte), la teneur en titane en phase α étant supérieure à 10% en volume.

Pour obtenir une telle structure biphasée, il est nécessaire de précipiter une partie de la phase α par des traitements thermiques, selon les paramètres indiqués ci-dessus, avec une forte déformation entre les traitements thermiques. De préférence, on applique toutefois des traitements thermiques plus longs que ceux utilisés pour obtenir un alliage de ressort monophasé, par exemple des traitements thermiques réalisés pendant une durée comprise entre 15 heures et 75 heures à une température comprise entre 350°C et 500°C. Par exemple on applique des traitements thermiques de 75h à 400h à 350°C, de 25h à 400°C ou de 18h à 480°C.

Dans cette seconde variante « biphasée », on utilise une ébauche qui présente, après la trempe β un diamètre beaucoup plus grand que celui de l'ébauche préparée pour la première variante « monophasée ». Ainsi, dans la seconde variante, on utilise par exemple une ébauche de 30 mm de diamètre après la trempe β, alors qu'on utilise, pour la première variante, une ébauche de 0.2 à 2.0 mm de diamètre après la trempe β.

De préférence, dans ces séquences couplées de déformation-traitement thermique, chaque déformation est effectuée avec un taux de déformation compris entre 1 et 5, le cumul global des déformations sur l'ensemble de ladite succession de séquences amenant un taux total de déformation compris entre 1 et 14.

Le taux de déformation répond à la formule classique 2ln(d0/d), où d0 est le diamètre de la dernière trempe bêta ou de celui d'une étape de déformation, et d est le diamètre du fil écroui obtenu à l'étape de déformation suivante.

D'une manière avantageuse, le procédé comporte dans cette seconde variante entre trois et cinq séquences couplées de déformation-traitement thermique.

Plus particulièrement, la première séquence couplée de déformation-traitement thermique comporte une première déformation avec au moins 30 % de réduction de section.

Plus particulièrement, chaque séquence couplée de déformation-traitement thermique, autre que la première, comporte une déformation entre deux traitements thermiques avec au moins 25 % de réduction de section.

Dans cette seconde variante, l'alliage en phase β écroui présente un CT fortement positif, et la précipitation de la phase α qui possède un CT fortement négatif, permet de ramener l'alliage biphasé à un CTE proche de zéro, ce qui est particulièrement favorable.

Le procédé de l'invention permet la réalisation, et plus particulièrement la mise en forme, d'un ressort spiral pour balancier en alliage de type niobium-titane, typiquement à 47 % en poids de titane (40-60%), présentant une microstructure essentiellement monophasée de β-Nb-Ti dans laquelle le titane est sous forme de solution solide avec le niobium en phase β ou une microstructure biphasée lamellaire très fine comprenant une solution solide de niobium avec du titane en phase β et une solution solide de niobium avec du titane en phase a. Cet alliage présente des propriétés mécaniques élevées, en combinant une limite élastique très élevée, supérieure à 600 MPa, et un module d'élasticité très bas, de l'ordre de 60 Gpa à 80 GPa. Cette combinaison de propriétés convient bien pour un ressort spiral.

Un tel alliage est connu et utilisé pour la fabrication de supraconducteurs, tels qu'appareils d'imagerie par résonance magnétique, ou accélérateurs de particules, mais n'est pas utilisé en horlogerie.

Un alliage de type binaire comportant du niobium et du titane, du type sélectionné ci-dessus pour la mise en œuvre de l'invention, présente également un effet similaire à celui de l' « Elinvar », avec un coefficient thermo-élastique pratiquement nul dans la plage de températures d'utilisation usuelle de montres, et apte à la fabrication de spiraux auto-compensateurs.

De plus, un tel alliage est paramagnétique.

La présente invention sera maintenant illustrée plus en détails par les exemples non limitatifs qui suivent.

Différents spiraux ont été fabriqués selon le procédé de l'invention à partir de différents fils de diamètre donné en alliage à base de niobium constitué de 53% en poids de niobium et de 47% en poids de titane monophasé (exemples 1 à 3) et biphasé (exemple 4) et recouverts d'une couche superficielle de cuivre de différentes épaisseurs, avant le tréfilage.

Puis les fils sont laminés à plat.

Les résultats sont indiqués dans le tableau ci-dessous :

| Ex. | Diamètre total du fil (mm) | Diamètre section en NbTi (mm) | Epaisseur Cu (µm) | Surface NbTi (mm²) | Surface cuivre (mm²) | rapport surface Cu /surface NbTi | Laminage |
|---|---|---|---|---|---|---|---|
| 1 | 0.1 | 0.086 | 7 | 0.0058 | 0.0020 | 0.35 | Possible |
| 2 | 0.232 | 0.2 | 16 | 0.0314 | 0.0108 | 0.34 | Possible |
| 3 | 0.312 | 0.2 | 56 | 0.0314 | 0.0450 | 1.4 | Impossible |
| 4 | 0.212 | 0.2 | 6 | 0.0314 | 0.0039 | 0.12 | Possible |

Ces exemples démontrent que seul un rapport surface de cuivre/surface de l'alliage NbTi pour une section de fil donnée inférieur à 1, de préférence inférieur à 0.5, et plus préférentiellement compris entre 0.01 et 0.4 permet de pouvoir laminer aisément le composite Cu/NbTi. L'épaisseur de cuivre est optimisée pour que la pointe, créée par limage ou par étirage à chaud) nécessaire à l'introduction du fil dans la filière lors de l'étirage ou du tréfilage soit recouverte de cuivre.

## Revendications

1. Procédé de fabrication d'un ressort spiral destiné à équiper un balancier d'un mouvement d'horlogerie, comprenant :
- une étape d'élaboration d'une ébauche dans un alliage de niobium et de titane constitué de :
- niobium : balance à 100% en poids,
- titane: entre 40 et 60% en poids,
- traces d'éléments sélectionnés parmi le groupe constitué de O, H, C, Fe, Ta, N, Ni, Si, Cu, Al, chacun desdits éléments étant présent dans une quantité comprise entre 0 et 1600 ppm en poids, la quantité totale constituée par l'ensemble desdits éléments étant comprise entre 0% et 0.3% en poids,
- une étape de trempe de type β de ladite ébauche à un diamètre donné, de façon à ce que le titane dudit alliage soit essentiellement sous forme de solution solide avec le niobium en phase β, la teneur en titane en phase α étant inférieure ou égale à 5% en volume,
- au moins une étape de déformation dudit alliage alternée avec au moins une étape de traitement thermique de sorte que l'alliage de niobium et de titane obtenu présente une limite élastique supérieure ou égale à 600 MPa et un module d'élasticité inférieur ou égal à 100 GPa, une étape d'estrapadage pour former le ressort-spiral étant effectuée avant la dernière étape de traitement thermique,
le procédé comprenant, avant l'étape de déformation, une étape de dépôt, sur l'ébauche en alliage, d'une couche superficielle d'un matériau ductile choisi parmi le groupe comprenant le cuivre, le nickel, le cupro-nickel, le cupro-manganèse, l'or, l'argent, le nickel-phosphore Ni-P et le nickel-bore Ni-B, pour faciliter la mise en forme sous forme de fil, l'épaisseur de la couche de matériau ductile déposée étant choisie de sorte que le rapport surface de matériau ductile/surface de l'alliage NbTi pour une section de fil donnée est inférieur à 1, de préférence inférieur à 0.5, et plus préférentiellement compris entre 0.01 et 0.4.

2. Procédé de fabrication selon la revendication 1, **caractérisé en ce qu'**il comprend, après l'étape de déformation, une étape d'élimination de ladite couche superficielle de matériau ductile.

3. Procédé de fabrication selon la revendication 1, **caractérisé en ce que** la couche superficielle de matériau ductile est conservée, le coefficient thermoélastique de l'alliage de niobium et de titane étant adapté en conséquence.

4. Procédé de fabrication selon la revendication 3, **caractérisé en ce qu'**il comprend une étape de dépôt, sur la couche superficielle de matériau ductile conservée, d'une couche finale d'un matériau choisi parmi le groupe comprenant le cuivre, le nickel, le cupro-nickel, le cupro-manganèse, l'argent, le nickel-phosphore Ni-P, le nickel-bore Ni-B, l'or, choisis différents du matériau ductile de la couche superficielle, Al2O3, TiO2, SiO2 et AlO.

5. Procédé selon l'une des revendications précédentes, **caractérisé en ce que** l'étape de déformation comprend un tréfilage et/ou un laminage.

6. Procédé selon la revendication 5, **caractérisé en ce que** le dernier traitement de déformation appliqué à l'alliage est un laminage.

7. Procédé selon l'une des revendications précédentes, **caractérisé en ce que** le taux de déformation total, le nombre de traitement thermique ainsi que les paramètres des traitements thermiques sont choisis pour obtenir un ressort spiral présentant un coefficient thermoélastique le plus proche possible de 0.

8. Procédé de fabrication selon l'une des revendications précédentes, **caractérisé en ce que** ladite étape de trempe β est un traitement de mise en solution, avec une durée comprise entre 5 minutes et 2 heures à une température comprise entre 700°C et 1000°C, sous vide, suivie d'un refroidissement sous gaz.

9. Procédé de fabrication selon l'une des revendications précédentes, **caractérisé en ce que** le traitement thermique est réalisé pendant une durée comprise entre 1 heure et 80 heures à une température comprise entre 350°C et 700°C.

10. Procédé de fabrication selon l'une des revendications précédentes, **caractérisé en ce que** le nombre d'étapes de traitement thermique et de déformation est limité de sorte que l'alliage de niobium et de titane du ressort spiral obtenu conserve une structure dans laquelle le titane dudit alliage est essentiellement sous forme de solution solide avec le niobium en phase β, la teneur en titane en phase α étant inférieure ou égale à 10% en volume.

11. Procédé selon la revendication 10, **caractérisé en ce qu'**il comprend une seule étape de déformation avec un taux de déformation compris entre 1 et 5, de préférence entre 2 et 5.

12. Procédé selon l'une des revendications 10 à 11, **caractérisé en ce qu'**il comprend après l'étape de trempe β, une étape de déformation, une étape d'estrapadage et une étape de traitement thermique.

13. Procédé selon la revendication 12, **caractérisé en ce qu'**il comprend une étape de traitement thermique intermédiaire.

14. Procédé de fabrication selon l'une des revendications 10 à 13, **caractérisé en ce que** le traitement thermique est réalisé pendant une durée comprise entre 5 heures et 10 heures à une température comprise entre 350°C et 600°C.

15. Procédé de fabrication selon la revendication 14, **caractérisé en ce que** le traitement thermique est réalisé pendant une durée comprise entre 3 heures et 6 heures à une température comprise entre 400°C et 500°C.

16. Procédé de fabrication selon l'une des revendications 1 à 9, **caractérisé en ce qu'**on applique une succession de séquences d'une étape de déformation alternée avec une étape de traitement thermique, jusqu'à l'obtention d'un alliage de niobium et de titane de structure biphasée comprenant une solution solide de niobium avec du titane en phase β et une solution solide de niobium avec du titane en phase α, la teneur en titane en phase α étant supérieure à 10% en volume.

17. Procédé de fabrication selon la revendication 16, **caractérisé en ce que** chaque déformation est effectuée avec un taux de déformation compris entre 1 et 5, le cumul global des déformations sur l'ensemble de ladite succession de séquences amenant un taux total de déformation compris entre 1 et 14.

18. Procédé de fabrication selon l'une des revendications 16 à 17, **caractérisé en ce que** le traitement thermique est réalisé pendant une durée comprise entre 15 heures et 75 heures à une température comprise entre 350°C et 500°C.

## Patentansprüche

1. Verfahren zum Herstellen einer Spiralfeder zur Ausstattung einer Unruh eines Uhrwerks, umfassend:
einen Schritt zum Ausarbeiten eines Rohlings aus einer Legierung aus Niob und Titan, die gebildet ist aus:
- Niob: Differenz auf 100 Gew.-%,
- Titan: zwischen 40 und 60 Gew.-%,
- Spuren von Elementen, die aus der Gruppe ausgewählt sind, die aus O, H, C, Fe, Ta, N, Ni, Si, Cu und Al gebildet ist, wobei jedes der Elemente in einer Menge im Bereich von 0 bis 1600 Gew.-ppm vorhanden ist, wobei die Gesamtmenge, die durch alle diese Elemente gebildet ist, im Bereich von 0 bis 0,3 Gew.-% liegt,
- einen Typ-β-Härtungsschritt des Rohlings mit einem bestimmten Durchmesser, derart, dass das Titan der Legierung im Wesentlichen als solide Lösung mit Niob in der β-Phase vorliegt, wobei der Gehalt an Titan in der α-Phase kleiner oder gleich 5 Vol.-% ist,
- mindestens einen Schritt des Verformens der Legierung im Wechsel mit mindestens einem Schritt einer Wärmebehandlung, derart, dass die erhaltene Legierung aus Niob und Titan eine Elastizitätsgrenze größer oder gleich 600 MPa und einen Elastizitätsmodul kleiner oder gleich 100 GPa aufweist, wobei vor dem letzten Wärmebehandlungsschritt ein Federwindungsschritt zum Bilden der Spiralfeder durchgeführt wird,
wobei das Verfahren vor dem Verformungsschritt einen Schritt des Ablagerns einer Oberflächenschicht auf dem Legierungsrohling aus einem duktilen Material umfasst, das aus der Gruppe ausgewählt ist, die Kupfer, Nickel, Kupfernickel, Kupfermangan, Gold, Silber, Nickelphosphor Ni-P und Nickelbor Ni-B enthält, um die Drahtformung zu erleichtern, wobei die Dicke der abgelagerten Schicht aus duktilem Material so gewählt ist, dass das Flächenverhältnis aus duktilem Material zu der Oberfläche der NbTi-Legierung für einen bestimmten Drahtquerschnitt kleiner als 1, vorzugsweise kleiner als 0,5 ist und besonders bevorzugt im Bereich von 0,01 bis 0,4 liegt.

2. Herstellungsverfahren nach Anspruch 1, **dadurch gekennzeichnet, dass** es nach dem Verformungsschritt einen Schritt zum Entfernen der Oberflächenschicht aus duktilem Material umfasst.

3. Herstellungsverfahren nach Anspruch 1, **dadurch gekennzeichnet, dass** die Oberflächenschicht aus duktilem Material beibehalten wird, wobei der thermoelastische Koeffizient der Legierung aus Niob und Titan entsprechend angepasst wird.

4. Herstellungsverfahren nach Anspruch 3, **dadurch gekennzeichnet, dass** es einen Schritt zum Ablagern auf der beibehaltenen Oberflächenschicht aus duktilem Material einer Abschlussschicht aus einem Material umfasst, das aus der Gruppe ausgewählt ist, die Kupfer, Nickel, Kupfernickel, Kupfermangan, Silber, Nickelphosphor Ni-P, Nickelbor Ni-B, Gold, die anders als für das duktile Material der Oberflächenschicht ausgewählt werden, Al₂O₃, TiO₂, SiO₂ und AlO enthält.

5. Verfahren nach einem der vorhergehenden Ansprüche, **dadurch gekennzeichnet, dass** der Verformungsschritt Drahtziehen und/oder Walzen umfasst.

6. Verfahren nach Anspruch 5, **dadurch gekennzeichnet, dass** die letzte auf die Legierung angewendete Verformungsverarbeitung das Walzen ist.

7. Verfahren nach einem der vorhergehenden Ansprüche, **dadurch gekennzeichnet, dass** das Ausmaß der Gesamtverformung, die Anzahl von Wärmbehandlungen sowie die Parameter der Wärmebehandlungen so gewählt werden, dass man eine Spiralfeder mit einem thermoelastischen Koeffizienten möglichst nahe 0 erhält.

8. Herstellungsverfahren nach einem der vorhergehenden Ansprüche, **dadurch gekennzeichnet, dass** der β-Härtungsschritt eine Behandlung ist zum Einbringen in Lösung für eine Dauer von 5 Minuten bis 2 Stunden bei einer Temperatur zwischen 700 °C und 1000 °C unter Vakuum, gefolgt von einer Abkühlung unter Gas.

9. Herstellungsverfahren nach einem der vorhergehenden Ansprüche, **dadurch gekennzeichnet, dass** die Wärmebehandlung für eine Dauer von 1 Stunde bis 80 Stunden bei einer Temperatur zwischen 350 °C und 700 °C ausgeführt wird.

10. Herstellungsverfahren nach einem der vorhergehenden Ansprüche, **dadurch gekennzeichnet, dass** die Anzahl der Wärmbehandlungs- und Verformungsschritte begrenzt ist, so dass die Legierung aus Niob und Titan der erhaltenen Spiralfeder eine Struktur beibehält, in der das Titan der Legierung im Wesentlichen in Form einer soliden Lösung mit Niob in der β-Phase vorliegt, wobei der Gehalt an Titan in der α-Phase kleiner oder gleich 10 Vol.-% ist.

11. Verfahren nach Anspruch 10, **dadurch gekennzeichnet, dass** es einen einzigen Verformungsschritt mit einem Verformungsausmaß im Bereich von 1 bis 5, vorzugsweise von 2 bis 5, umfasst.

12. Verfahren nach einem der Ansprüche 10 bis 11, **dadurch gekennzeichnet, dass** es nach dem β-Härtungsschritt einen Verformungsschritt, einen Federwindungsschritt und einen Wärmebehandlungsschritt umfasst.

13. Verfahren nach Anspruch 12, **dadurch gekennzeichnet, dass** es einen Zwischenschritt zur Wärmebehandlung umfasst.

14. Herstellungsverfahren nach einem der Ansprüche 10 bis 13, **dadurch gekennzeichnet, dass** die Wärmebehandlung für eine Dauer von 5 Stunden bis 10 Stunden bei einer Temperatur zwischen 350 °C und 600 °C ausgeführt wird.

15. Herstellungsverfahren nach Anspruch 14, **dadurch gekennzeichnet, dass** die Wärmebehandlung für eine Dauer von 3 Stunden bis 6 Stunden bei einer Temperatur zwischen 400 °C und 500 °C ausgeführt wird.

16. Herstellungsverfahren nach einem der Ansprüche 1 bis 9, **dadurch gekennzeichnet, dass** eine Folge von Sequenzen eines Verformungsschrittes im Wechsel mit einem Wärmebehandlungsschritt bis zum Erhalt einer Legierung aus Niob und Titan mit einer zweiphasigen Struktur angewendet wird, die eine solide Lösung aus Niob mit Titan in der β-Phase und eine solide Lösung aus Niob mit Titan in der α-Phase enthält, wobei der Gehalt an Titan in der α-Phase größer als 10 Vol.- % ist.

17. Herstellungsverfahren nach Anspruch 16, **dadurch gekennzeichnet, dass** jede Verformung mit einem Verformungsausmaß im Bereich von 1 bis 5 ausgeführt wird, wobei die Gesamtsumme von Verformungen über die gesamte Folge von Sequenzen zu einer Gesamtverformungsrate im Bereich von 1 bis 14 führt.

18. Herstellungsverfahren nach einem der Ansprüche 16 bis 17, **dadurch gekennzeichnet, dass** die Wärmebehandlung für eine Dauer von 15 Stunden bis 75 Stunden bei einer Temperatur zwischen 350 °C und 500 °C ausgeführt wird.

## Claims

1. Method for manufacturing a balance spring intended to be fitted to a balance of a timepiece movement, including:
- a step of creating a blank from a niobium and titanium alloy containing:
- niobium: the remainder to 100wt%,
- titanium: between 40 and 60wt%,
- traces of elements selected from the group formed of O, H, C, Fe, Ta, N, Ni, Si, Cu, Al, each of said elements being present in an amount comprised between 0 and 1600 ppm by weight, the total amount formed by all of said elements being comprised between 0 and 0.3wt%,
- a step of β-quenching said blank with a given diameter, such that the titanium of said alloy is essentially in solid solution form with β-phase niobium, the α-phase titanium content being less than or equal to 5% by volume,
- at least one deformation step of said alloy alternated with at least one heat treatment step such that the niobium and titanium alloy obtained has an elastic limit higher than or equal to 600 MPa and a modulus of elasticity lower than or equal to 100 GPa, a winding step to form the balance spring being performed prior to the final heat treatment step,
the method including, prior to the deformation step, the method includes a step of depositing, on the alloy blank, a surface layer of a ductile material chosen from the group including copper, nickel, cupronickel, cupro manganese, gold, silver, nickel phosphorus NiP and nickel boron NiB, to facilitate the wire shaping process, the thickness of the deposited ductile material layer is chosen such that the ratio of the area of ductile material to the area of NbTi alloy for a given cross-section of wire is less than 1, preferably less than 0.5, and more preferably comprised between 0.01 and 0.4.

2. Manufacturing method according to claim 1, **characterized in that** the method includes, after the deformation step, a step of eliminating said surface layer of ductile material.

3. Manufacturing method according to claim 1, **characterized in that** the surface layer of ductile material is retained, the thermoelastic coefficient of the niobium and titanium alloy being adapted accordingly.

4. Manufacturing method according to claim 3, **characterized in that** the method includes a step of depositing, on the retained surface layer of ductile material, a final layer of a material chosen from the group containing copper, nickel, cupronickel, cupro manganese, silver, nickel phosphorus NiP, nickel-boron NiB, gold, chosen to be different from the ductile material of the surface layer, Al2O3, TiO2, SiO2 and AlO.

5. Method according to any of the preceding claims, **characterized in that** the deformation step includes a wire drawing and/or a rolling process.

6. Method according to claim 5, **characterized in that** the last deformation treatment applied to the alloy is a rolling process.

7. Method according to any of the preceding claims, **characterized in that** the total deformation rate, the number of heat treatments and the heat treatment parameters are chosen to obtain a balance spring having a thermoelastic coefficient as close as possible to 0.

8. Manufacturing method according to any of the preceding claims, **characterized in that** said β-quenching step is a solution treatment, with a duration comprised between 5 minutes and 2 hours at a temperature comprised between 700°C and 1000°C, under vacuum, followed by gas cooling.

9. Manufacturing method according to any of the preceding claims, **characterized in that** the heat treatment is performed for a duration of between 1 hour and 80 hours at a temperature comprised between 350°C and 700°C.

10. Manufacturing method according to any of the preceding claims, **characterized in that** the number of heat treatment and deformation steps is limited such that the niobium and titanium alloy of the balance spring obtained retains a structure in which the titanium of said alloy is essentially in solid solution form with β-phase niobium, the α-phase titanium content being less than or equal to 10% by volume.

11. Method according to claim 10 **characterized in that** the method includes a single deformation step with a deformation rate comprised between 1 and 5, preferably between 2 and 5.

12. Method according to any of claims 10 to 11, **characterized in that** after the β quenching step, the method includes a deformation step, a winding step and a heat treatment step.

13. Method according to claim 12, **characterized in that** the method includes an intermediate heat treatment step.

14. Manufacturing method according to any of claims 10 to 13, **characterized in that** the heat treatment is performed for a duration of between 5 hours and 10 hours at a temperature comprised between 350°C and 600°C.

15. Manufacturing method according to claim 14, **characterized in that** the heat treatment is performed for a duration of between 3 hours and 6 hours at a temperature comprised between 400°C and 500°C.

16. Manufacturing method according to any of claims 1 to 9, **characterized in that** there is applied a succession of sequences of a deformation step alternated with a heat treatment step, until a niobium and titanium alloy of two-phase microstructure is obtained comprising a solid solution of niobium with β-phase titanium and a solid solution of niobium with α-phase titanium, the α-phase titanium content being greater than 10% by volume.

17. Manufacturing method according to claim 16, **characterized in that** each deformation is performed with a deformation rate comprised between 1 and 5, the cumulative total of deformations over all of said succession of sequences leading to a total deformation rate comprised between 1 and 14.

18. Manufacturing method according to any of claims 16 to 17, **characterized in that** the heat treatment is performed for a duration of between 15 hours and 75 hours at a temperature comprised between 350°C and 500°C.
